# EUROPÄISCHE PATENTSCHRIFT

(11) **EP 1 572 853 B1**
(45) Veröffentlichungstag und Bekanntmachung des Hinweises auf die Patenterteilung: **16.05.2007**
(21) Anmeldenummer: 03782278.0
(22) Anmeldetag: 02.12.2003
(51) Int. Cl.: C11D 3/39, C11D 3/395, C11D 11/00, C11D 3/20

(54) **VERFAHREN ZUR HERSTELLUNG VON BLEICHMITTELHALTIGEN SUSPENSIONEN**
METHOD FOR THE PRODUCTION OF SUSPENSIONS COMPRISING BLEACHING AGENTS
PROCEDE POUR PRODUIRE DES SUSPENSIONS CONTENANT DES AGENTS DE BLANCHIMENT

(30) Priorität: 17.12.2002 DE 10259262
(43) Veröffentlichungstag der Anmeldung: 14.09.2005
(73) Patentinhaber: Henkel Kommanditgesellschaft auf Aktien, 40589 Düsseldorf (DE)
(72) Erfinder: SUNDER, Matthias, F-77780 Bourron-Marlotte (FR); SCHOTH, Christian, 40878 Ratingen (DE); VÖLKEL, Theodor, 40699 Erkrath (DE); NICKEL, Dieter, 40699 Erkrath (DE)
(86) Internationale Anmeldenummer: PCT/EP2003/013565
(87) Internationale Veröffentlichungsnummer: WO 2004/055149

(56) Entgegenhaltungen:
- EP-A- 0 349 940
- EP-A- 0 890 635

## Beschreibung

Die Erfindung betrifft ein Verfahren zur Herstellung von fließfähigen Phthalimidoperoxyhexansäure enthaltenden Suspension und deren Verwendung zur Herstellung flüssiger Wasch- oder Reinigungsmittel.

Phthalimidoperoxyhexansäure ist beispielsweise aus den europäischen Patenten EP 0 349 940 und EP 0 325 328 bekannt. Ihr Einsatz in flüssigen Wasch- oder Reinigungsmitteln ist beispielsweise in den europäischen Patentanmeldungen EP 0 442 549, EP 0 477 190, EP 0 484 095 oder EP 1 010 750 oder den internationalen Patentanmeldungen WO 00/27960, WO 00/27971 oder WO 00/29536 bekannt. Sie fällt im Rahmen ihrer Herstellung aus wäßrigen Systemen normalerweise in relativ großen Kristallen an, die miteinander verbacken können und als sogenannter "wet cake" kommerziell verfügbar ist. Die physikalisch stabile Einarbeitung der Phthalimidoperoxyhexansäure in flüssige Mittel macht zum einen wegen der Größe und damit Schwere der Teilchen und zum zweiten wegen der Breite der Teilchengrößenverteilung Schwierigkeiten. In der internationalen Patentanmeldung WO 00/27969 wird ein zweistufiges Mahlverfahren für den aus der Herstellung der Phthalimidoperoxyhexansäure resultierenden "wet cake" vorgeschlagen, um zu durchschnittlichen Teilchengrößen unter 100 µm zu kommen. Die europäische Patentanmeldung EP 0 890 635 empfiehlt, Phthalimidoperoxyhexansäure in angesäuertem Wasser, das auch Entschäumer, Aniontensid, nichtionisches Tensid, Wasserstoffperoxid und/oder anorganische Salze enthalten kann, zu vermahlen. In der europäischen Patentanmeldung EP 1 074 607 wird vorgeschlagen, wasserbasierte Dispersionen der Phthalimidoperoxyhexansäure durch die Zugabe bestimmter Polymere zu stabilisieren.

Überraschenderweise wurde gefunden, daß man auf einfacherem Wege sehr stabile flüssige Suspension von Phthalimidoperoxyhexansäure erhalten kann, wenn man nicht in Wasser, sondern in bestimmten organischen Flüssigkeiten arbeitet.

Gegenstand des Patentes ist ein Verfahren zur Herstellung einer fließfähigen Phthalimidoperoxyhexansäure enthaltenden Suspension durch Vermahlung von Phthalimidoperoxyhexansäure in alkoholischer Aufschlämmung.

Die Vermahlung kann dabei in üblichen Naßmahlvorrichtungen vorgenommen werden. Bevorzugt wird die Vermahlung mit Hilfe einer Zahnscheibe oder einer Kugelmühle durchgeführt.

Die Vermahlung wird vorzugsweise so lange vorgenommen, bis die mittlere Teilchengröße (d₅₀, bestimmbar mit einem Laserbeugungsspektrometer) der Phthalimidoperoxyhexansäure im Bereich von 10 µm bis 40 µm, insbesondere von 12 µm bis 30 µm liegt. In einer bevorzugten Ausführungsform der Erfindung nimmt man die Vermahlung so lange vor, bis die Größe von mindestens 90 % der Teilchen (d₉₀, bestimmbar ebenfalls mit einem Laserbeugungsspektrometer) der Phthalimidoperoxyhexansäure unter 80 µm, insbesondere unter 50 µm liegt. Bei einem Mahlverfahren versteht sich von selbst, daß man von einer groberen Qualität ausgeht. Bei dieser kann es sich um den bereits genannten "wet cake" handeln, der ohne weiteres Teilchen bis zu 1 mm enthalten kann, oder auch um durch Trocknen und gegebenenfalls Granulation aus diesem erzeugte Partikel. Eventuell anhaftendes Wasser muß nicht weiter entfernt werden, sondern kann mit in die alkoholischer Aufschlämmung eingebracht werden, wobei für diesen Fall die Alkoholkomponente der alkoholischen Aufschlämmung entsprechend wassermischbar sein muß.

Wesentlich ist, daß die Alkoholkomponente der alkoholischen Aufschlämmung bei der Mahltemperatur flüssig ist und die Phthalimidoperoxyhexansäure dabei in ihr im wesentlichen unlöslich ist. Unter im wesentlichen unlöslich soll dabei verstanden werden, daß sich die Phthalimidoperoxyhexansäure in der Alkoholkomponente höchstens 10 mal besser, vorzugsweise höchstens 2 mal besser und besonders bevorzugt nicht besser als in Wasser löst. Die Mahltemperatur liegt vorzugsweise bei Raumtemperatur, sie kann allerdings wegen des Energieeintrags beim Mahlvorgang auch höher liegen, sollte jedoch unterhalb des Siedepunkts des Alkohols bei Normaldruck bleiben. In Frage kommen insbesondere die C₁- bis C₃-Alkohole mit bis zu 3 OH-Gruppen und deren Mischungen.

Vorzugsweise wird der Alkohol ausgewählt aus der Gruppe umfassend Ethanol, Propanol, Isopropanol, Ethandiol, 1,2-Propandiol, Glycerin und deren Mischungen.

Der Gehalt an Phthalimidoperoxyhexansäure in der alkoholischen Aufschlämmung liegt vorzugsweise im Bereich von 10 Gew.-% bis 90 Gew.-%, insbesondere von 50 Gew.-% bis 85 Gew.-%.

Auf die beschriebene Weise erhält man fließfähige, nicht sedimentierende Suspensionen der Phthalimidoperoxyhexansäure in der Alkoholkomponente. Unter fließfähig wird dabei verstanden, daß sie aus einem offenen Gefäß bei entsprechender Neigung unter Einwirkung der Schwerkraft wenigstens anteilsweise ausfließt und im Rahmen ihrer industriellen Weiterverarbeitung ohne weiteres gepumpt werden kann.

Eine nach dem erfindungsgemäßen Verfahren erhältliche Suspension wird vorzugsweise zur Herstellung flüssiger Wasch- oder Reinigungsmittel verwendet. Ein bleichehaltiges flüssiges Wasch- oder Reinigungsmittel, das eine nach dem erfindungsgemäßen Verfahren erhältliche Suspension enthält, kann wäßrig oder im wesentlichen wasserfrei sein und außer der nach dem erfindungsgemäßen Verfahren erhältlichen Suspension alle weiteren üblichen Inhaltstofe solcher Mittel enthalten, sofern sie nicht in unzumutbar negativer Weise mit der Phthalimidoperoxyhexansäure wechselwirken. Ein solches Mittel weist vorzugsweise einen sauren pH-Wert auf, der insbesondere im Bereich von pH 2,5 bis pH 6,5, vorzugsweise im Bereich von pH 3,5 bis pH 5,5, liegt und gegebenenfalls durch die Anwesenheit systemverträglicher Säuren eingestellt worden sein kann.

Als besonderer Vorteil ist zu erwähnen, daß die Phthalimidoperoxyhexansäure durch das erfindungsgemäße Verfahren auch sedimentationsstabil in den flüssigen Wasch- oder Reinigungsmitteln verbleibt.

Gewünschtenfalls können gleichzeitig mit der Phthalimidoperoxyhexansäure auch weitere Inhaltsstoffe derartiger Wasch- oder Reinigungsmittel in der gleichen alkoholischen Aufschlämmung vermahlen werden, wenn sie sich in der alkoholischen Komponente in Gegenwart der Phthalimidoperoxyhexansäure aufschlämmen lassen und auf die gleiche Korngröße wie die Phthalimidoperoxyhexansäure gemahlen werden sollen.

### Beispiele

### Beispiel 1

Phthalimidoperoxyhexansäure-Granulat (Eureco®, Hersteller Ausimont) wurde in Isopropylalkohol aufgeschlämmt. Die 70-gewichtsprozentige Aufschlämmung wurde in einem Mahlbecher mittels Zahnscheibe bei 10 m/s Umfangsgeschwindigkeit 15 Minuten intensiv geschert. Man erhielt eine gut fließfähige strukturviskose Paste B1. Eine Partikelgrößenanalyse in einem Laserbeugungsspektrometer ergab folgende Werte: d₁₀ = 4,6 µm, d₅₀ = 20 µm, d₉₀ = 41 µm.

### Beispiel 2

Phthalimidoperoxyhexansäure-Granulat (Eureco®, Hersteller Ausimont) wurde in 1,2-Propandiol aufgeschlämmt. Die 62,5-gewichtsprozentige Aufschlämmung wurde in einem Mahlbecher mittels Zahnscheibe bei 14,5 m/s Umfangsgeschwindigkeit 12 Minuten intensiv geschert. Man erhielt eine gut fließfähige strukturviskose Paste. Eine Partikelgrößenanalyse in einem Laserbeugungsspektrometer ergab folgende Werte: d₁₀ = 2,6 µm, d₅₀ = 13 µm, d₉₀ = 31 µm.

## Patentansprüche

1. Verfahren zur Herstellung einer fließfähigen Phthalimidoperoxyhexansäure enthaltenden Suspension durch Vermahlung von Phthalimidoperoxyhexansäure in alkoholischer Aufschlämmung.

2. Verfahren nach Anspruch 1, **dadurch gekennzeichnet, daß** man die Vermahlung mit Hilfe einer Zahnscheibe oder einer Kugelmühle durchführt.

3. Verfahren nach Anspruch 1 oder 2, **dadurch gekennzeichnet, daß** der Alkohol ausgewählt wird aus den C₁- bis C₃-Alkoholen mit bis zu 3 OH-Gruppen und deren Mischungen.

4. Verfahren nach Anspruch 3, **dadurch gekennzeichnet, daß** der Alkohol ausgewählt wird aus der Gruppe umfassend Ethanol, Propanol, Isopropanol, Ethandiol, 1,2-Propandiol, Glycerin und deren Mischungen.

5. Verfahren nach einem der Ansprüche 1 bis 4, **dadurch gekennzeichnet, daß** der Gehalt an Phthalimidoperoxyhexansäure in der alkoholischen Aufschlämmung im Bereich von 10 Gew.-% bis 90 Gew.-%, insbesondere von 50 Gew.-% bis 85 Gew.-%, liegt.

6. Verfahren nach einem der Ansprüche 1 bis 5, **dadurch gekennzeichnet, daß** man die Vermahlung so lange vornimmt, bis die mittlere Teilchengröße (d₅₀, bestimmbar mit einem Laserbeugungsspektrometer) der Phthalimidoperoxyhexansäure im Bereich von 10 µm bis 40 µm, insbesondere von 12 µm bis 30 µm liegt.

7. Verfahren nach einem der Ansprüche 1 bis 6, **dadurch gekennzeichnet, daß** man die Vermahlung so lange vornimmt, bis die Größe von mindestens 90 % der Teilchen (d₉₀, bestimmbar mit einem Laserbeugungsspektrometer) der Phthalimidoperoxyhexansäure unter 80 µm, insbesondere unter 50 µm liegt.

8. Verwendung einer nach dem Verfahren gemäß einem der Ansprüche 1 bis 7 erhältlichen Suspension zur Herstellung flüssiger Wasch- oder Reinigungsmittel.

9. Bleichehaltiges flüssiges Wasch- oder Reinigungsmittel, **dadurch gekennzeichnet, daß** es eine nach dem Verfahren gemäß einem der Ansprüche 1 bis 7 erhältliche Suspension enthält.

10. Mittel nach Anspruch 9, **dadurch gekennzeichnet, daß** es einen sauren pH-Wert, insbesondere im Bereich von pH 2,5 bis pH 6,5, aufweist.

## Claims

1. A process for the production of a flowable suspension containing phthalimidoperoxyhexanoic acid by grinding phthalimidoperoxyhexanoic acid in alcoholic suspension.

2. A process as claimed in claim 1, **characterized in that** grinding is carried out in a toothed disk mill or ball mill.

3. A process as claimed in claim 1 or 2, **characterized in that** the alcohol is selected from C₁₋₃ alcohols containing up to 3 OH groups and mixtures thereof.

4. A process as claimed in claim 3, **characterized in that** the alcohol is selected from the group consisting of ethanol, propanol, isopropanol, ethanediol, propane-1,2-diol, glycerol and mixtures thereof.

5. A process as claimed in any of claims 1 to 4, **characterized in that** the content of phthalimidoperoxyhexanoic acid in the alcoholic suspension is in the range from 10% by weight to 90% by weight and more particularly in the range from 50% by weight to 85% by weight.

6. A process as claimed in any of claims 1 to 5, **characterized in that** grinding is continued until the mean particle size (d₅₀, as determined with a laser diffraction spectrometer) of the phthalimidoperoxyhexanoic acid is in the range from 10 µm to 40 µm and more particularly in the range from 12 µm to 30 µm.

7. A process as claimed in any of claims 1 to 6, **characterized in that** grinding is continued until the size of at least 90% of the particles (d₉₀, as determined with a laser diffraction spectrometer) of the phthalimidoperoxyhexanoic acid is under 80 µm and more particularly under 50 µm.

8. The use of the suspension obtainable by the process claimed in any of claims 1 to 7 for the production of liquid detergents or cleaners.

9. A bleach-containing detergent or cleaner, **characterized in that** it contains a suspension obtainable by the process claimed in any of claims 1 to 7.

10. A detergent or cleaner as claimed in claim 9, **characterized in that** it has an acidic pH value, more particularly in the range from pH 2.5 to pH 6.5.

## Revendications

1. Procédé pour la préparation d'une suspension à écoulement libre contenant de l'acide phtalimidoperoxyhexanoïque par broyage d'acide phtalimidoperoxyhexanoïque dans une suspension alcoolique.

2. Procédé selon la revendication 1, **caractérisé en ce que** qu'on effectue le broyage à l'aide d'un disque denté ou d'un broyeur à boulets.

3. Procédé selon la revendication 1 ou 2, **caractérisé en ce que** l'alcool est choisi parmi le groupe constitué par des alcools en C₁-C₃ contenant jusqu'à 3 groupes OH et leurs mélanges.

4. Procédé selon la revendication 3, **caractérisé en ce que** l'alcool est choisi parmi le groupe comprenant l'éthanol, le propanol, l'isopropanol, l'éthanediol, le 1,2-propanediol, le glycérol et leurs mélanges.

5. Procédé selon l'une quelconque des revendications 1 à 4, **caractérisé en ce que** la teneur de la suspension alcoolique en acide phtalimidoperoxyhexanoïque se situe dans la plage de 10 % en poids à 90 % en poids, en particulier de 50 % en poids à 85 % en poids.

6. Procédé selon l'une quelconque des revendications 1 à 5, **caractérisé en ce qu'**on procède au broyage jusqu'à ce que la granulométrie moyenne (d₅₀, qui peut être déterminée à l'aide d'un spectromètre à diffraction au laser) de l'acide phtalimidoperoxyhexanoïque se situe dans la plage de 10 µm à 40 µm, en particulier de 12 µm à 30 µm.

7. Procédé selon l'une quelconque des revendications 1 à 6, **caractérisé en ce qu'**on procède au broyage jusqu'à ce que la dimension d'au moins 90 % des particules (d₉₀, qui peut être déterminée à l'aide d'un spectromètre à diffraction au laser) de l'acide phtalimidoperoxyhexanoïque représente une valeur inférieure à 80 µm, en particulier inférieure à 50 µm.

8. Utilisation d'une suspension que l'on obtient conformément au procédé selon l'une quelconque des revendications 1 à 7, pour la préparation d'agents de lavage ou de nettoyage liquides.

9. Agent de lavage ou de nettoyage liquide contenant un agent de blanchiment, **caractérisé en ce qu'**il contient une suspension que l'on obtient conformément au procédé selon l'une quelconque des revendications 1 à 7.

10. Agent selon la revendication 9, **caractérisé en ce qu'**il présente une valeur de pH acide, en particulier dans la plage d'un pH de 2,5 à un pH de 6,5.
